# EUROPÄISCHE PATENTSCHRIFT

(11) **EP 0 403 916 B1**
(45) Veröffentlichungstag und Bekanntmachung des Hinweises auf die Patenterteilung: **06.10.1993**
(21) Anmeldenummer: 90111026.2
(22) Anmeldetag: 12.06.1990
(51) Int. Cl.: B21F 9/00, B21C 1/12

(54) **Verfahren zur Herstellung von geripptem Betonstahl**
Method for production of ribbed reinforcing steel
Procédé de fabrication de barres nervurées

(30) Priorität: 14.06.1989 DE 3919382
(43) Veröffentlichungstag der Anmeldung: 27.12.1990
(73) Patentinhaber: KT - BAUSTAHL Vertriebsgesellschaft mbH., D-76726 Germersheim (DE)
(72) Erfinder: Theis, Klaus, D-6000 Frankfurt/M. 70 (DE)
(74) Vertreter: Andrejewski, Walter

(56) Entgegenhaltungen:
- DE-A- 1 907 350
- DE-A- 2 707 027
- DE-B- 2 449 268
- FR-A- 2 395 791
- US-A- 4 112 725
- Werkzeitschrift "REPORT" der Hamburger Stahlwerke Ges. m.b.h. 22. Juni 1989Seite 11

## Beschreibung

Die Erfindung betrifft ein Verfahren zur Herstellung von geripptem Betonstahl, wobei ein Stahldraht durch Warmwalzen hergestellt und dabei mit Schrägrippen sowie ggf. Längsrippen (insbesondere nach DIN 488) versehen wird, und wobei der auf diese Weise warmgerippte Stahldraht kalt einer Reckung unterworfen sowie dadurch in bezug auf die Streckgrenze und die Dehnung eingestellt wird. Wesentlich für dieses Verfahren ist, daß die rippenbildende Formgebung beim Walzen erfolgt und eine sogenannte Warmrippung ist. Demgegenüber erfolgt die Reckung als Kaltreckung. Es versteht sich, daß die Streckgrenze und die Dehnung so eingestellt werden, daß die vorgeschriebenen, normierten Werte eingehalten sind.

Bei dem großtechnisch ausgeführten, bekannten Verfahren, von dem die Erfindung ausgeht, resultiert das Recken aus einer Torsionsverformung mit Hilfe einer Torsionsmaschine, die diskontinuierlich arbeitet. Die diskontinuierliche Verfahrensführung stört den betrieblichen Ablauf. Für die einzustellende Streckgrenze sowie für die einzustellende Reckung müssen verhältnismäßig große, unvermeidbare Toleranzen zugelassen oder berücksichtigt werden. Insbesondere sind die Werte für die Streckgrenze und die Reckung über die Länge eines Betonstahls nach Maßgabe der unterschiedlichen Reckungsabschnitte, die zu der diskontinuierlichen Verfahrenweise gehören, wenig gleichmäßig. Die Dauerschwingungsfestigkeit des so gereckten Betonstahls ist häufig unbefriedigend. Es besteht bei Schwingungsbeanspruchungen Dauerbruchgefahr. Andererseits verlangt die Praxis in zunehmendem Maße auch hohe Werte für die Dauerschwingungsfestigkeit. - Wegen der beschriebenen Probleme wird, um bei Betonstahl die vorgeschriebenen Werte für die Streckgrenze und die Dehnung einzuhalten, häufig von der beschriebenen Kaltreckung durch Torsion Abstand genommen und werden die vorgeschriebenen physikalischen Eigenschaften durch Microlegierung eingestellt, insbesondere durch Zugabe von Vanadium. Das führt zu befriedigenden Ergebnissen. Das ist jedoch wegen der Notwendigkeit, Vanadium zuzulegieren, aufwendig, zumal die Vanadium-Preise in der Tendenz seit vielen Jahren steigen und weitere Steigungen zu erwarten sind.

In neuerer Zeit ist über Versuche berichtet worden, die nicht zum Stand der Technik gehören und die sich bemühen, das Microlegieren durch ein kontinuierliches Recken zu ersetzen ( Werkzeitschrift "Report" der Hamburger Stahlwerke Gesellschaft mit beschränkter Haftung vom 22. Juni 1989, Seite 11). Diese Versuche wurden mit einer Reckmaschine durchgeführt, die zwei mit unterschiedlicher Umfangsgeschwindigkeit arbeitende Reckscheiben aufweisen. Die Erfindung schließt an diese Versuche an.

Das kontinuierliche Kaltrecken eines Stahldrahtes ist im übrigen grundsätzlich bekannt (DE-AS 24 49 268). Im Rahmen dieser bekannten Maßnahmen wird ein nicht gerippter Stahldraht dadurch gereckt, daß er einerseits eine angetriebene, als Zugvorrichtung dienende Trommel umschlingt und andererseits eine nicht angetriebene, gebremste Trommel umschlingt. Die Genauigkeit der Einstellung von Streckgrenze und Dehnung des Stahldrahtes läßt hier zu wünschen übrig.

Der Erfindung liegt die Aufgabe zugrunde, das eingangs beschriebene Verfahren so zu führen, daß die Streckgrenze und die Dehnung sehr genau eingestellt werden können und auch weitere physikalische Eigenschaften des Betonstahls, insbesondere sein Dauerschwingungsverhalten, verbessert werden.

Zur Lösung dieser Aufgabe lehrt die Erfindung, daß der Stahldraht kontinuierlich gereckt wird und dazu über zumindest zwei angetriebene Reckscheiben (oder Reckwalzen) geführt wird, die mit unterschiedlichen Umfangsgeschwindigkeiten auf dem Stahldraht arbeiten, daß über die Umfangsgeschwindigkeitsdifferenz der beiden Reckscheiben der Reckgrad gesteuert wird und daß über die Reckgeschwindigkeit die Streckgrenze und die Dehnung gesteuert werden. - Die Erfindung geht von der Erkenntnis aus, daß bei einem kontinuierlichen linearen Recken die Möglichkeit besteht, bei vorgegebenem Reckgrad durch die Reckgeschwindigkeit in den Prozeß in dem Sinne optimierend einzugreifen, daß sehr genaue Werte für die Streckgrenze und die Dehnung vorgegeben und eingehalten werden können. Dabei ist neben der Reckgeschwindigkeit nach wie vor der Reckgrad eine Einflußgröße, die variiert werden kann. Überraschenderweise zeichnen sich die so hergestellten Betonstähle auch durch eine sehr hohe Dauerschwingungsfestigkeit aus. Insoweit soll die Reckgeschwindigkeit zwar so gewählt werden, daß die vorgegebenen Werte für die Streckgrenze und die Dehnung eingehalten werden, jedoch soll die Reckgeschwindigkeit innerhalb dieser Bedingung so niedrig wie möglich gewählt werden. - Reckgrad bezeichnet die Längung, die der Stahldraht bzw. eine Längeneinheit des Stahldrahtes bei der Reckung erfährt, in Prozent. Reckgeschwindigkeit bezeichnet die bleibende Längenänderung des Stahldrahtes bzw. einer Längeneinheit des Stahldrahtes im Bereich zwischen den beiden Reckscheiben in der Zeiteinheit. Beide Größen können erfindungsgemäß durch Einflußnahme auf die Umfangsgeschwindigkeiten der Reckscheiben eingestellt und eingehalten werden. Im Rahmen der Erfindung werden keine absoluten Zahlen für die Reckgeschwindigkeit angegeben, weil die optimalen absoluten Zahlen auch von dem Reckgrad und dem Krümmungsradius abhängen, den der Stahldraht bei der Umschlingung der Reckscheiben erfährt. Mit der Lehre, daß über die Reckgeschwindigkeit die Streckgrenze und die Dehnung gesteuert werden, lassen sich die absoluten Werte für die Reckgeschwindigkeit bei vorgegebenem Durchmesser der Reckscheiben unschwer experimentell ermitteln. Im Sinne einer Optimierung ist es zweckmäßig, den Stahldraht mit einem Mindestkrümmungsradius von 500 mm über die Reckscheiben zu führen. Das gilt für alle übliche Stahldrahtdicken. Diese Maßnahme stellt sicher, daß sich eine störende, in bezug auf den Stahldrahtquerschnitt unsymmetrische Biegekaltverformung der linearen Reckung nicht überlagert. Um die Zahlenwerte in bezug auf den Reckgrad und die Reckgeschwindigkeit genau einzuhalten, wird nach bevorzugter Ausführungsform der Erfindung der Stahldraht schlupffrei über die Reckscheiben geführt. Das kann auf verschiedene Weise erreicht werden, z. B. durch aufvulkanisierte gummielastische Auflagen auf der Lauffläche der Reckscheiben, durch Formschlußausbildungen, die mit den Rippen auf den Stahldrähten korrespondieren. Das kann auch auf andere Weise erreicht werden, unter Umständen auch durch Mehrfachumschlingung der Reckscheiben. Es ist jedoch stets vorteilhaft, den Stahldraht rippenschadenfrei über die Reckscheiben zu führen. Auch insoweit erweisen sich gummielastische Auflagen und angepaßte Formschlußausbildungen als vorteilhaft. - Arbeitet man in der beschriebenen Weise, so ist nicht nur sichergestellt, daß die Streckgrenze und die Dehnung, wie vorgegeben, sehr genau eingestellt und eingehalten werden können. Man erzielt, wie bereits betont, auch eine überraschende Reduzierung der Dauerbruchempfindlichkeit. Tatsächlich gehen im Rahmen der bekannten Maßnahmen die Dauerbrüche häufig auch von Microrissen im Oberflächenbereich der Stahldrähte aus, die ihrerseits auf Schäden an den Rippen oder auf anderen Fehlern beruhen. Die Bildung von insoweit störenden Microrissen läßt sich erfindungsgemäß durch Einstellung der Reckgeschwindigkeit weitgehend vermeiden, wobei nichtsdestoweniger die Streckgrenze und die Dehnung sehr genau gesteuert werden können.

In der Ausführungsform, bei der warmgerippter Stahldraht über einen Windungsleger aus der Walzhitze heraus mit einer bleibenden Tordierungsverformung von 360°C pro Windung abgelegt wird und mit dieser Tordierungsverformung im kalten Zustand von einem Schlaghaspel abgezogen wird, besteht im Rahmen der Erfindung die Möglichkeit, der beschriebenen vorteilhaften linearen Reckung eine Torsionsreckung zu überlagern. Dazu lehrt die Erfindung, daß der von dem Schlaghaspel abgezogene Stahldraht vor der Zuführung zu der ersten Reckscheibe einer Rückverformung unterworfen wird, die die Trodierungsverformung aufhebt oder weitgehend reduziert.

Das erfindungsgemäße Verfahren hat sich besonders bewährt für die speziellen Stähle, die in den Ansprüchen 6 und 7 behandelt sind, wenn die in diesen Ansprüchen angegebenen Verfahrensparameter eingehalten werden. Werden diese eingehalten, so lassen sich im allgemeinen Betriebsverhältnisse verwirklichen, bei denen mit einer Umfangsgeschwindigkeit der Reckscheiben von mindestens 1,0 m/sek. bis maximal 8,0 m/sek. gearbeitet wird. Es versteht sich, daß die Umfangsgeschwindigkeit in diesem Bereich in Abhängigkeit vom Drahtdurchmesser optimierend eingestellt wird.

Die Zeichnung zeigt eine schematische Darstellung einer Anlage, die für die Durchführung des beschriebenen Verfahrens besonders geeignet ist.

Man erkennt in der Zeichnung eine Einlaufreckscheibe 1, eine Ablaufreckscheibe 2 und ein Motor/Getriebe-Aggregat 3 bzw. 4 an jeder der Reckscheiben 1 bzw. 2. Die Reckscheiben 1 bzw. 2 besitzen einen Radius von zumindest 500 mm. Sie sind über das Motor/Getriebe-Aggregat 3 bzw. 4 mit vorgebbarer Umfangsgeschwindigkeit und vorgebbarer Umfangsgeschwindigkeitsdifferenz antreibbar. Der Stahldraht 5 ist um die beiden Reckscheiben 1 bzw. 2 S-förmig geführt. Er ist der Einlaufreckscheibe 1 mit einem tangentialen Einlaufabschnitt 6 zuführbar und von der Ablaufreckscheibe 2 mit einem tangentialen Ablaufabschnitt 7 abführbar. Angedeutet wurde, daß der warmgerippte Stahldraht 5, der über einen Windungsleger aus der Walzhitze heraus mit einer bleibenden Torsionsverformung von 360° pro Windung abgelegt wurde, mit dieser Tordierungsverformung im kalten Zustand von einem Schlaghaspel 8 abgezogen wird. Im Bereich des tangentialen Einlaufabschnittes 6 dieses Stahldrahtes befindet sich eine Rückverformungseinrichtung 9 für diese Torsionsverformung. Die Rückverformungseinrichtung 9 arbeitet mit Rückverformungsrollen 10. Es versteht sich, daß die Reckscheiben 1 bzw. 2 so ausgelegt sind, daß sie den Stahldraht 5 schlupffrei führen. Die Auslegung ist fernerhin so getroffen, daß die Rippen des Stahldrahtes 5 auf den Reckscheiben 1 bzw. 2 und in der Rückverformungseinrichtung 9 keinen Schaden nehmen.

## Patentansprüche

1. Verfahren zur Herstellung von geripptem Betonstahl, wobei ein Stahldraht (5) durch Warmwalzen hergestellt und dabei mit Schrägrippen sowie ggf. Längsrippen (insbesondere nach DIN 488) versehen wird, und wobei der auf diese Weise warmgerippte Stahldraht (5) kalt einer Reckung unterworfen sowie dadurch in bezug auf die Streckgrenze und die Dehnung eingestellt wird, **dadurch ge****kennzeichnet,** daß der Stahldraht (5) kontinuierlich gereckt wird und dazu über zumindest zwei angetriebene Reckscheiben (1, 2) (oder Reckwalzen) geführt wird, die mit unterschiedlichen Umfangsgeschwindigkeiten auf dem Stahldraht (5) arbeiten, daß über die Umfangsgeschwindigkeitsdifferenz der beiden Reckscheiben (1, 2) der Reckgrad gesteuert wird und daß über die Reckgeschwindigkeit die Streckgrenze und die Dehnung gesteuert (bzw. eingestellt) werden.

2. Verfahren nach Anspruch 1, dadurch gekennzeichnet, daß der Stahldraht (5) mit einem Mindestkrümmungsradius von 500 mm über die Reckscheiben (1, 2) geführt wird.

3. Verfahren nach einem der Ansprüche 1 oder 2, dadurch gekennzeichnet, daß der Stahldraht (5) schlupffrei über die Reckscheiben (1, 2) geführt wird.

4. Verfahren nach einem der Ansprüche 1 bis 3, dadurch gekennzeichnet, daß der Stahldraht (5) rippenschadenfrei über die Reckscheiben (1, 2) geführt wird.

5. Verfahren nach einem der Ansprüche 1 bis 4 in der Ausführungsform, bei der der warmgerippte Stahldraht (5) über einen Windungsleger aus der Walzhitze heraus mit einer bleibenden Tordierungsverformung von 360° pro Windung abgelegt wird und mit dieser Tordierungsverformung im kalten Zustand von einem Schlaghaspel (8) abgezogen wird, dadurch gekennzeichnet, daß der von dem Schlaghaspel (8) abgezogene Stahldraht (5) vor der Zuführung zu der ersten Reckscheibe (1) einer Rückverformung unterworfen wird, welche die Tordierungsverformung aufhebt oder weitgehend reduziert.

6. Verfahren nach einem der Ansprüche 1 bis 5, dadurch gekennzeichnet, daß mit einem Stahldraht (5) gearbeitet wird, der in dem Analysenrahmen
Kohlenstoff : 0,14 bis 0,22%,
Silicium : 0,15 bis 0,40%,
Mangan : 0,60 bis 1,30%,
Rest Eisen und zulässige Spuren- und Begleitelemente,
liegt, daß mit einem Reckgrad von maximal 6% die Reckung durchgeführt wird und daß die Reckgeschwindigkeit so gewählt wird, daß der gereckte Betonstahl eine Streckgrenze größer als 500 N/mm² und eine Dehnung von zumindest 15% aufweist.

7. Verfahren nach Anspruch 6, dadurch gekennzeichnet, daß mit einem Stahldraht (5) gearbeitet wird, der die Analyse
Kohlenstoff : 0,18%,
Silicium : 0,24%,
Mangan : 0,80%,
Rest Eisen und zulässige Spuren- und Begleitelemente,
aufweist, daß mit einem Reckgrad von 5,7% die Reckung durchgeführt wird und daß die Reckgeschwindigkeit so gewählt wird, daß der gereckte Betonstahl eine Streckgrenze von etwa 521 N/mm² und eine Dehnung von 18,3% aufweist.

8. Verfahren nach einem der Ansprüche 1 bis 7, dadurch gekennzeichnet, daß mit einer Umfangsgeschwindigkeit der Reckscheiben (1, 2) von mindestens 1,0 m/sek bis maximal 8,0 m/sek gearbeitet wird.

## Claims

1. A process for manufacturing concrete-reinforcing steel, wherein a steel wire (5) is manufactured by hot-rolling and is provided at the same time with oblique ribs and optionally with longitudinal ribs (particularly in accordance with DIN 488), and wherein the steel wire (5) which is hot-ribbed in this manner is subjected to cold stretching and by this means its apparent yield point and elongation are adjusted, characterised in that the steel wire (5) is continuously stretched and is passed for this purpose over at least two driven stretching wheels (1, 2) (or stretch rolls) which act on the steel wire (5) at different peripheral speeds, that the degree of stretching is controlled via the difference in the peripheral speeds of the two stretching wheels (1, 2), and that the apparent yield point and the elongation are controlled (or adjusted) via the stretching rate.

2. A process according to claim 1, characterised in that the steel wire (5) is passed over the stretching wheels (1, 2) with a minimum radius of curvature of 500 mm.

3. A process according to one of claims 1 or 2, characterised in that the steel wire (5) is passed over the stretching wheels (1, 2) without slip.

4. A process according to any one of claims 1 to 3, characterised in that the steel wire (5) is passed over the stretching wheels (1, 2) without damaging the ribs.

5. A process according to any one of claims 1 to 4, in its form of implementation in which the hot-ribbed steel wire (5) is laid down out of the heat of the rolls, via a laying head, with a residual torsional deformation of 360° per winding, and is pulled off from a rocking coil-holder (8) in the cold state with this torsional deformation, characterised in that the steel wire (5) pulled off from the rocking coil-holder (8) is subjected to a reverse deformation, which eliminates or substantially reduces the torsional deformation, before being fed to the first stretching wheel (1).

6. A process according to any one of claims 1 to 5, characterised in that a steel wire (5) is employed, the analysis of which is within the range
carbon : 0.14 to 0.22 %,
silicon : 0.15 to 0.40 %,
manganese : 0.60 to 1.30 %,
balance iron and permissible trace elements and added elements,
that stretching is performed with a maximum degree of stretching of 6 %, and that the stretching rate is selected so that the stretched concrete-reinforcing steel has an apparent yield point greater than 500 N/mm² and an elongation of at least 15%.

7. A process according to claim 6, characterised in that a steel wire (5) is employed of analysis
carbon : 0.18 %,
silicon : 0.24 %,
manganese : 0.80 %,
balance iron and permissible trace elements and added elements,
that stretching is performed with a degree of stretching of 5.7 %, and that the stretching rate is selected so that the stretched concrete-reinforcing steel has an apparent yield point of about 521 N/mm² and an elongation of 18.3%.

8. A process according to any one of claims 1 to 7, characterised in that the peripheral speed of the stretching discs (1, 2) which is employed is from at least 1.0 m/second up to a maximum of 8.0 m/second.

## Revendications

1. Procédé pour fabriquer de l'acier à béton nervuré, selon lequel on fabrique un fil d'acier (5) par laminage à chaud et on aménage sur ce fil des nervures obliques ainsi que, éventuellement, des nervures longitudinales (notamment selon DIN 488), et selon lequel on soumet le fil d'acier (5), nervuré de cette manière, à un étirage à froid et on règle de cette manière la limite apparente d'élasticité et l'allongement du fil, caractérisé en ce qu'on étire continûment le fil d'acier (5) et qu'on le fait circuler, à cet effet, sur au moins deux poulies d'étirage (1,2) (ou cylindres d'étirage) entraînées, qui agissent sur le fil d'acier (5) avec des vitesses circonférentielles différentes, que l'on commande le degré d'étirage au moyen de la différence des vitesses circonférentielles des deux poulies d'étirage (1,2) et que l'on commande (ou on règle) la limite apparente d'élasticité et l'allongement au moyen de la vitesse d'étirage.

2. Procédé selon la revendication 1, caractérisé en ce que le fil d'acier nervuré à chaud (5) circule avec un rayon de courbure minimum de 500 mm sur les poulies d'étirage (1, 2).

3. Procédé selon l'une des revendications 1 ou 2, caractérisé en ce que le fil d'acier (5) circule sans glissement sur les poulies d'étirage (1,2).

4. Procédé selon l'une des revendications 1 à 3, caractérisé en ce que le fil d'acier (5) circule, sans endommagement des nervures, sur les poulies d'étirage (1,2).

5. Procédé selon l'une des revendications 1 à 4, dans le mode de mise en oeuvre selon lequel le fil d'acier nervuré à chaud (5) est écarté de la chaleur de laminage, par l'intermédiaire d'un dispositif de formation de spires, avec une déformation permanente de torsion de 360° par spire et, avec cette déformation de torsion, est tiré à l'état froid à partir d'un dévidoir à secousses (18), caractérisé en ce qu'avant l'envoi du fil d'acier (5), tiré du dévidoir à secousses (8), à la première poulie d'étirage (1), on soumet ce fil à une déformation inverse, qui supprime ou réduit dans une large mesure la déformation de torsion.

6. Procédé selon l'une des revendications 1 à 5, caractérisé en ce qu'on travaille avec un fil d'acier (5), qui comprend, dans le cadre d'une analyse,
carbone : 0,14 à 0,22 %,
silicium : 0,15 à 0,40 %,
manganèse : 0,60 à 1,30 %,
le reste étant formé de fer et d'éléments admissibles à l'état de traces ou d'éléments accompagnateurs admissibles, qu'on exécute les tirages avec un degré d'étirage égal au maximum à 6 % et qu'on choisit la vitesse d'étirage de telle sorte que l'acier à béton étiré possède une limite apparente d'élasticité supérieure à 500 N/mm² et un allongement égal au moins à 15 %.

7. Procédé selon la revendication 6, caractérisé en ce qu'on travaille avec un fil d'acier (5), qui correspond à l'analyse
carbone : 0,18 %,
silicium : 0,24 %
manganèse : 0,80 %,
le reste étant formé de fer et d'éléments admissibles à l'état de traces et d'éléments accompagnateurs admissibles, qu'on exécute l'étirage avec un degré d'étirage de 5,7 % et qu'on choisit la vitesse d'étirage de manière que l'acier à béton étiré possède une limite apparente d'élasticité égale à environ 521 N/mm² et un allongement de 18,3 %.

8. Procédé selon l'une des revendications 1 à 7, caractérisé en ce qu'on travaille avec une vitesse circonférentielle des poulies d'étirage (1,2) comprise entre au moins 1,0 m/s et au maximum 8,0 m/s.
